# EUROPÄISCHE PATENTSCHRIFT

(11) **EP 1 664 363 B1**
(45) Veröffentlichungstag und Bekanntmachung des Hinweises auf die Patenterteilung: **25.08.2010**
(21) Anmeldenummer: 04732930.5
(22) Anmeldetag: 14.05.2004
(51) Int. Cl.: C22C 29/00, C21D 1/34

(54) **HARTMETALL- ODER CERMETKÖRPER UND VERFAHREN ZU SEINER HERSTELLUNG**
HARD METAL OR CERMET BODY AND METHOD FOR PRODUCING THE SAME
CORPS EN METAL DUR OU EN CERMET ET PROCEDE DE FABRICATION

(30) Priorität: 12.09.2003 DE 10342364
(43) Veröffentlichungstag der Anmeldung: 07.06.2006
(73) Patentinhaber: Kennametal Widia Produktions GmbH & Co. KG, 45145 Essen (DE)
(72) Erfinder: LENGAUER, Walter, 2100 Leobendorf (AT); UCAKAR, Vera, 1120 Wien (AT); DREYER, Klaus, 45138 Essen (DE); KASSEL, Dieter, 58456 Witten (DE); DAUB, Hans, Werner, 51061 Köln (DE)
(74) Vertreter: Vomberg, Friedhelm
(86) Internationale Anmeldenummer: PCT/DE2004/001016
(87) Internationale Veröffentlichungsnummer: WO 2005/026400

(56) Entgegenhaltungen:
- DE-C- 19 752 289
- US-A- 4 276 096

## Beschreibung

Die Erfindung betrifft einen Hartmetall- oder Cermetkörper mit einer Hartstoffphase aus WC und mindestens einem Carbid, Nitrid, Carbonitrid oder Oxicarbonitrid mindestens eines der Elemente der IVa- oder Va-Gruppe des Periodensystems und mit einer Binderphase aus Fe, Co und/oder Ni, deren Anteil 3-25 Massen% beträgt.

In der DE 197 52 289 C1 wird unter Hinweis auf diverse Literaturstellen ausgeführt, dass eine oberflächennahe, binderreiche und mischcarbidarme Zone einen großen Einfluss auf die Zähigkeit des Substratkörpers und auf die Haftung einer etwa auf diesem Substratkörper aufgetragenen Beschichtung hat. Der Abtransport der kubischen Mischcarbidphase verläuft über einen Aufstickungsprozess durch Zugabe von Stickstoff, der in einer nachfolgenden Vakuumbehandlung wieder rückgängig gemacht werden kann und zu einer bevorzugten Auflösung und dem Diffusionstransport der Mischcarbidphase im Bindemetall führt. Für die Herstellung der Randzonen bzw. Gradientenstrukturen solcher Substratkörper werden verschiedene Verfahren angegeben: Beispielsweise kann eine Nitrierbehandlung des Hartmetalls unterhalb der Schmelztemperatur der Binderphase durchgeführt werden, wobei anschließend unter Vakuum bis zur Sintertemperatur aufgeheizt wird. Der für die Aufstickung erforderliche Stickstoff kann sowohl durch eine verwendete Stickstoffatmosphäre als auch in Form von Nitriden oder Carbonitriden eines der Hartstoffcarbide zum Hartmetallmischungsansatz zugeführt werden. Die Sinterung wird unter Vakuum eingeleitet, damit die Gradientenzonenbildung eintreten kann. Die Gradientenzone kann auch dadurch erhalten werden, dass das Hartmetall im Anschluss an die Sinterung im Temperaturbereich von ca. 1150 bis maximal 1300°C einer Stickstoffbehandlung unter erhöhtem Druck ausgesetzt wird. Alternativ hierzu kann die Sinterung des Hartmetalls durch Entwachsen bis 600°C, Halten, Aufheizen auf Sintertemperatur und anschließendes Vakuumsintern bei 0,1 bis 100 Pa und anschließendem Drucksintem erfolgen. Nach Abkühlung des Hartmetall-Formkörpers auf unter 1280°C wird der Sinterkörper einer Druckbehandlung mit einem Stickstoff bei 1 bis 10 MPa und einer anschließenden Vakuumbehandlung bei 10 bis 100 Pa unterzogen.

Als nachteilig wird in der DE 197 52 289 C1 angegeben, dass eine anschließende mechanische Finish-Bearbeitung des Substratkörpers zur Herstellung einer Endkontur mit einem zumindest teilweisen Abtrag der Randzonen einhergeht, so dass die als positiv bewerteten Eigenschaften der Gradientenzonen ganz oder teilweise wieder verloren gehen. Um diesen Nachteil zu beheben, wird in der DE 197 52 289 vorgeschlagen, den Substratkörper nach der Finish-Bearbeitung im Vakuum bei etwa 600-1300°C über einen Zeitraum von bis zu 150 Min nachzubehandeln. An den mechanisch bearbeiteten Oberflächen bilde sich hierdurch erneut eine Oberflächenrandzone aus, die mit Bindemetallen angereichert und frei von kubischem Mischcarbid ist. Die Dicke dieser Sicht beträgt 5-35µm.

Die US 4,276,096 beschreibt ein Verfahren zur Herstellung von Hartmetallkörpern erhöhter Verschleißfestigkeit, die aus mindestens einem der Bindemetalle Fe, Co und Ni, sowie einem oder mehreren Carbiden der Elemente Ti, Zr, Hf, V, Nb, Ta, Cr, Mo und W bestehen, die durch Sintern hergestellt werden und die nach dem Fertigsintern mindestens 15 min bei Temperaturen zwischen 800°C und einer oberen Temperatur, die mindestens 50°C unter der maximalen Sintertemperatur liegt, einer stickstoffhaltigen Atmosphäre unter einem Druck zwischen 2 x 10⁵ Pa und 5 x 10⁸ Pa ausgesetzt werden.

Es ist Aufgabe der vorliegenden Erfindung, den eingangs genannten Hartmetall- oder Cermetkörper im Hinblick auf seine Verschleißeigenschaften zu verbessern. Insbesondere soll die Verschleißfestigkeit solcher Hartmetall- oder Cermetkörper verbessert werden, die als Zerspanungswerkzeuge eingesetzt werden.

Diese Aufgabe wird durch einen Hartmetall- oder Cermetkörper nach Anspruch 1 gelöst.

Dieser Hartmetall- oder Cermetkörper besitzt unterhalb einer 2 bis 100 µm dicken ersten Schicht mit erhöhtem Binderanteil und einem verringerten Anteil an Mischcarbiden eine weitere 2 bis 40 µm dicke zweite Schicht, die einen höheren Stickstoffanteil als die erste Schicht besitzt und die im wesentlichen aus Nitriden und/oder Carbonitriden der Metalle der IVa-Gruppe des Periodensystems besteht und Phasenanteile von bis zu 10 Volumen% an Carbiden, Nitriden, Carbonitriden oder Oxycarbonitriden der Elemente W, Mo, V, Ta, Nb, Cr und/oder an in der Hartstoffphase gelösten Anteilen von bis zu 5 Masse% V, Nb, Ta und bis zu 2 Masse% Cr, Mo, W besitzt und bis zu 15 Massen% Binder enthält.
Unterhalb dieser zweiten Schicht befindet sich eine Übergangszone mit einer Dicke von 2 bis 100 µm, in der sich die Zusammensetzung graduell zu einer homogenen Zusammensetzung im Keminneren des Hartmetall- oder Cermetkörpers ändert. In der ersten Schicht ist somit eine relativ zähe und abrasiv beständige Zone mit hohen WC-Anteilen gegeben, während in der zweiten, darunterliegenden Schicht eine diffusionsbeständige, harte Schicht mit hohen Nitrid- oder Carbonitrid-Anteilen liegt.

Nach einer Weiterbildung der Erfindung besitzt die genannte erste Schicht nur bis zu 2 Massen% Carbide oder Carbonitride mindestens eines der Metalle V, Nb, Ta und/oder Cr.

Vorzugsweise besitzt die erste Schicht eine Zusammensetzung, bestehend aus 4 bis 15 Massen% oder 7 bis 22 Volumen% Bindemetall(e), 80 bis 96 Massen% oder 66 bis 93 Volumen% WC und 0 bis 5 Massen% oder 0 bis 12 Volumen% TiCN und/oder TiN. Die Gesamtmenge der vorgenannten Stoffe ergibt 100 Massen% oder 100 Volumen%.

Die zweite Schicht besitzt vorzugsweise 3 bis 15 Massen% oder 2 bis 15 Volumen% Bindemetall(e), 0 bis 50 Massen% oder 0 bis 30 Volumen% WC und 35 bis 98 Massen% oder 55 bis 98 Volumen% TiCN oder TiN, wobei die Gesamtmenge aus Bindemetall, WC und TiCN und/oder TiN 100 Massen% oder 100 Volumen% ergeben.

Vorzugsweise beträgt der Stickstoffgehalt in der genannten zweiten Schicht 8 bis 22 Massen%, wenn die Nitride in dieser Schicht ausschließlich als Metallnitride vorliegen. Der Nitridanteil sinkt bei der Anwesenheit von Metallcarbonitriden in dem Maß, in dem Stickstoff durch Kohlenstoff ersetzt wird. Bei jeweils hälftig (zu 50 Atom%) vorliegendem TiCN minimiert sich der Stickstoffgehalt der zweiten Schicht somit vorzugsweise auf die Hälfte, d.h. auf 4 bis 22 Massen%.

Nach einer weiteren Ausgestaltung der Erfindung kann der Hartmetall- oder Cermetkörper zusätzlich auf mindestens einer Oberfläche eine ein- oder mehrlagige Beschichtung aufweisen. Diese Beschichtung kann aus Carbiden, Nitriden, Carbonitriden, Oxiden, Oxinitriden der Elemente der IVa-Vla-Gruppe des Periodensystems, aber auch Al₂O₃, ZrO₂, HfO₂, AION oder Kohlenstoff, vorzugsweise als Diamant oder Molybdän- oder Wolframsulfiden bestehen. Die Zahl der zusätzlichen, beispielsweise mittels PVD oder CVD aufgetragenen Schichten und die Auswahl der Schichtzusammensetzungen richten sich nach den Anwendungszwecken.

Der auf pulvermetallurgischem Wege hergestellte Hartmetall- oder Cermetkörper wird nach dem Sintern oder während des Sinterns einer ersten Wärmebehandlung zur Erzeugung einer bindemetallangereicherten 2-100µm dicken Schicht einer Wärmebehandlung unterzogen und anschließend zusätzlich an diese Wärmebehandlung einer Stickstoffatmosphäre unter einem Stickstoffdruck von 50mbar (5x10³Pa) bis 100bar (10⁷Pa) unterhalb des Eutektikums, vorzugsweise bei 1.000°C bis 1.200°C behandelt. Hierbei bleibt die bindemetallangereicherte und mischcarbidverarmte erste Schicht in ihrer Zusammensetzung im

Wesentlichen unverändert. Während der Wärmebehandlung unter Stickstoff wird Stickstoff ins Körperinnere transportiert, wobei gleichzeitig die äußere erste Schicht von 2 bis 100 µm Dicke als Diffusionsbarriere für Titan und andere gegebenenfalls im Körper vorhandene stickstoffaffine Metalle wirkt, die nicht nach außen wandern können: Die erste oberflächennahe Schicht hat demnach die Wirkung einer Membran, die Stickstoff von außen nach innen durchlässt, gleichzeitig eine Diffusion von stickstoffaffinen Metallen nach außen hemmt. Diese membranartige Wirkung tritt jedoch nur in einem Temperaturbereich unterhalb des Eutektikums, nämlich bei 1000 bis 1200°C auf. Bei höheren Temperaturen diffundieren Titan oder andere stickstoffaffine Metalle in Richtung der Substratkörperoberfäche und bilden dort entsprechende Nitride in den oberflächennahen Randzonen. Bei niedrigeren Temperaturen als 1000°C verlangsamt sich die Stickstoffdiffusion derart, so dass der gewünschte Effekt der Stickstoffanreicherung in der zweiten Schicht praktisch nicht mehr eintritt. Die Einhaltung der Temperaturgrenzen bei der zweiten Wärmebehandlung ist somit für den Erfolg des erfindungsgemäßen Verfahrens entscheidend.

Alternativ ist es auch möglich, nach dem ersten Behandlungsschritt, der zu einer Ausbildung einer Mischcarbidverarmung und Bindemetallanreicherung in einer ersten Schicht erfolgt, die entstandene Schicht unterhalb mindestens einer Oberfläche durch Schleifen, Ätzen oder andere Methoden zu entfernen, bevor der Körper in einer Stickstoffatmosphäre unter einem Stickstoffdruck 5 x 10³ Pa bis 10⁷ Pa unterhalb des Eutektikums, vorzugsweise bei Temperaturen zwischen 1000°C und 1200°C behandelt wird. An den Orten, an denen zuvor die durch die erste Wärmebehandlung entstandene Schicht entfernt worden ist, bildet sich unmittelbar unter der Oberfläche eine stickstoffangereicherte, 2 bis 40 µm dicke Schicht mit einem höheren Stickstoffanteil aus.

Dieses Verfahren kann insbesondere bei solchen Substratkörpern angewendet werden, die als Zerspanungswerkzeuge dienen, wobei unterhalb der Freifläche die im Anspruch 1 beschriebenen Schichtfolgen a) bis c) vorliegen, während auf der Spanfläche oder zumindest in de m schneidkantennahen Bereich der Spanfläche lediglich eine Schichtfolge gemäß b) und c) bzw. Anspruch 3 vorliegt.

Gegenüber solchen Werkzeugen aus Substratkörpern, die lediglich dem nach dem Stand der Technik bekannten Wärmebehandlungsverfahren unterzogen worden sind, konnten die Standzeiten im kontinuierlichen Schnitt, gemessen an der Verschleißmarkenbreite und der Kolktiefe um das 8- bis 10-fache gesteigert werden.

## Patentansprüche

1. Hartmetall- oder Cermetkörper mit einer Hartstoffphase aus WC und mindestens einem Carbid, Nitrid, Carbonitrid oder Oxicarbonitrid mindestens eines der Elemente der IVa- oder Va-Gruppe des Periodensystems und mit einer Binderphase aus Fe, Co und/oder Ni, deren Anteil 3- 25 Massen% beträgt, wobei unterhalb der einzigen oder zumindest einer der Oberflächen
a) eine 2-100µm dicke erste Schicht angeordnet ist, die einen Bindemetallanteil von 2-25 Massen% und bis zu 25 Volumen% Nitride oder Carbonitride eines oder mehrerer Metalle der IVa-Gruppe des Periodensystems und/oder bis zu 10 Volumen% Carbide und/oder Carbonitride des V, Nb, Ta und/oder Cr, Rest WC, aufweist, wobei die Menge der Nitride, Carbonitride oder Carbide der vorgenannten Metalle mindestens 0,01 Volumen% beträgt,
b) unter der ersten Schicht eine 2 bis 40 µm dicke zweite Schicht mit einem höheren Stickstoffanteil als in der ersten Schicht angeordnet ist, die aus Nitriden und/oder Carbonitriden der Metalle der IVa-Gruppe des Periodensystems besteht und die Phasenanteile von bis zu 10 Volumen% an Carbiden, Nitriden, Carbonitriden oder Oxycarbonitriden der Elemente W, Mo, V, Ta, Nb, Cr und/oder an in der Hartstoffphase gelösten Anteilen von bis zu 5 Massen% V, Nb, Ta und bis zu 2 Massen% Cr, Mo, W besitzt und bis zu 15 Massen% Binder enthält, wobei die Menge der vorgenannten Phasenanteile mindestens 0,01 Volumen% und/oder die Menge der in der Hartstoffphase gelösten vorgenannten Anteile mindestens 0,01 Massen% beträgt,
c) dass unter der zweiten Schicht eine Übergangszone mit einer Dicke von 2 bis 100 µm angeordnet ist, in der sich die Zusammensetzung graduell auf eine homogene Zusammensetzung im Kerninneren des Hartmetall- oder Cermetkörpers ändert.

2. Hartmetall- oder Cermetkörper nach Anspruch 1, **dadurch gekennzeichnet, dass** die erste Schicht gemäß a) bis zu 2 Massen% an Carbiden oder Carbonitriden eines der Metalle V, Nb, Ta und/oder Cr aufweist.

3. Hartmetall- oder Cermetkörper nach Anspruch 1 oder 2 **dadurch gekennzeichnet, dass** die erste Schicht gemäß a)
4 bis 15 Massen% oder 7 bis 22 Volumen% Bindemetall(e),
80 bis 96 Massen% oder 66 bis 93 Volumen% WC und
0 bis 5 Massen% oder 0 bis 12 Volumen% TiCN und/oder TiN aufweist, wobei
die Gesamtmengen an Bindemetalle, WC und TiCN und/oder TiN
100 Massen% bzw. 100 Volumen% ergeben.

4. Hartmetall- oder Cermetkörper nach einem der Ansprüche 1 bis 3, **dadurch gekennzeichnet, dass** die zweite Schicht gemäß b)
3 bis 15 Massen% oder 2 bis 15 Volumen% Bindemetall(e),
0 bis 50 Massen% oder 0 bis 30 Volumen% WC und
35 bis 98 Massen% oder 55 bis 98 Volumen% TiCN und/oder TiN enthält,
wobei die Gesamtmengen Bindemetall, WC und TiCN und/oder TiN
100 Massen% oder 100 Volumen% ergeben.

5. Hartmetall- oder Cermetkörper nach einem der Ansprüche 1 bis 4, **dadurch gekennzeichnet, dass** der Stickstoffgehalt in der zweiten Schicht gemäß b) 8 bis 22 Massen% beträgt, wenn gebundene Nitride in dieser Schicht ausschließlich als Metallnitrid vorliegen und der Stickstoffgehalt entsprechend dem Anteil, zu dem N-Atome in Metallcarbonitriden ersetzt werden, entsprechend proportional geringer wird.

6. Hartmetall- oder Cermetkörper nach einem der Ansprüche 1 bis 5, **dadurch gekennzeichnet, dass** mindestens eine Oberfläche eine ein- oder mehrlagige Beschichtung, bestehend aus Carbiden, Nitriden, Carbonitriden oder Oxinitriden der Elemente der IVa- bis Vla-Gruppe des Periodensystems, Al₂O₃, ZrO₂, HfO₂, AION oder Kohlenstoff, vorzugsweise Diamant oder Mo oder W-Sulfiden aufweist.

## Claims

1. Hard metal or cermet body with a hard material phase of WC and at least one carbide, nitride, carbonitride or oxycarbonitride of at least one of the elements of Group IVa or Group Va of the periodic system and a binder phase of Fe, Co and/or Ni with a proportion amounting to 3 to 25 mass% with a single surface or a plurality of mutually adjoining surfaces, whereby beneath the single surface or at least one of the surfaces
a) a 2 to 100 µm thick first layer is disposed that has a binder metal proportion of 2 to 25 mass% and up to 25 volume% of a nitride or carbonitride of one or more metals of Group IVa of the periodic system and/or up to 10 volume% of a carbide and/or carbonitride of V, Nb, Ta and/or Cr, balance WC, whereby the amount of nitride, carbonitride or carbide of the aforementioned metals amounts to at least 0,01 volume%,
b) under the first layer a 2 to 40 µm thick second layer with an enhanced nitrogen proportion relative to the first layer, is disposed and that is comprised substantially of nitrides and/or carbonitrides of the metals of the group IVa of the periodic system and includes phase proportions of up to 10 volume% of carbides, nitrides, carbonitrides or oxycarbonitrides of the elements W, Mo, V, Ta, Nb, Cr and/or a proportion dissolved in the hard material phase of up to 5 mass% V, Nb, Ta and up to 2 mass% Cr, Mo, W and that contains up to 15 mass% binder, whereby the amount of the aforementioned phase proportions make up at least 0,01 volume% and/or the amount of the proportion dissolved in the hard material phase amounts to at least 0,01 mass%,
c) that under the second layer a transition zone is arranged with a thickness of 2 to 100 µm in which the composition gradually changes to a homogeneous composition in the inner core of the hard metal or ceramic body.

2. Hard metal or cermet body according to claim 1 **characterised in that** the first layer according to (a) has up to 2 mass% of carbides or carbonitrides of one of the metals V, Nb, Ta and/or Cr.

3. Hard metal or cermet body according to claim 1 or 2 **characterised in that** the first layer according to (a) comprises
4 to 15 mass% or 7 to 22 volume% of a binder metal or of binder metals,
80 to 96 mass% or 66 to 93 volume% WC and
0 to 5 mass% or 0 to 12 volume% TiCN and/or TiN
whereby the total amount of binder metals, WC and TiCN and/or TiN amounts to 100 mass% or 100 volume%.

4. Hard metal or cermet body according to one of claims 1 to 3 **characterised in that** the second layer according to (b) comprises
3 to 15 mass% or 2 to 15 volume% of the binder metal or of binder metals
0 to 50 mass% or 0 to 30 volume% WC and
35 to 98 mass% or 55 to 98 volume% TiCN and or TiN,
whereby the total amount of binder metals, WC and TiCN and/or TiN amounts to 100 mass% or 100 volume%.

5. Hard metal or cermet body according to one of claims 1 to 4 **characterised in that** the nitrogen content in the second layer according to (b) amounts to 8 to 22 mass% when bound nitrogen in this layer is present exclusively as a metal nitride and the nitrogen content is proportionally less corresponding to the amount to which nitrogen atoms are replaced in metal carbonitrides.

6. Hard metal or cermet body according to one of claims 1 to 5 **characterised in that** at least one surface has a single layer or multilayer coating comprised of carbides, nitrides, carbonitrides or oxycarbonitrides of elements of Group IVa through Group VIa of the periodic system, Al₂O₃, ZrO₂, HfO₂, AION or carbon, preferably diamond, or Mo or W-sulfides.

## Revendications

1. Corps en métal dur ou en cermet avec une phase de substance dure en WC et au moins un carbure, nitrure, carbonitrure ou oxycarbonitrure d'au moins un des éléments du groupe IVa ou Va de la classification périodique des éléments ainsi qu'avec une phase liant en Fe, Co et/ou Ni dont la proportion est comprise entre 3 et 25 % en masse, au-dessous de l'unique ou d'au moins une des surfaces
a) étant disposée une première couche d'une épaisseur comprise entre 2 et 100 µm qui présente une proportion de métal liant comprise entre 2 et 25 % en masse et jusqu'à 25 % en volume de nitrures ou carbonitrures d'un métal ou de plusieurs métaux du groupe IVa de la classification périodique des éléments et/ou jusqu'à 10 % en volume de carbures et/ou de carbonitrures de V, Nb, Ta et/ou Cr, reste WC, la quantité des nitrures, carbonitrures ou carbures des métaux susmentionnés étant d'au moins 0,01 % en volume,
b) au-dessous de la première couche étant disposée une deuxième couche d'une épaisseur comprise entre 2 et 40 µm et ayant une proportion d'azote supérieure à celle de ladite première couche, cette deuxième couche se compose de nitrures et/ou de carbonitrures des métaux du groupe IVa de la classification périodique des éléments et possède des proportions de phase allant jusqu'à 10 % en volume de carbures, nitrures, carbonitrures ou oxycarbonitrures des éléments W, Mo, V, Ta, Nb, Cr et/ou des proportions dissoutes dans la phase de substance dure qui vont jusqu'à 5 % en masse de V, Nb, Ta et jusqu'à 2 % en masse de Cr, Mo, W et comprend jusqu'à 15 % en masse de liant, la quantité des proportions de phase susmentionnées étant d'au moins 0,01 % en volume et/ou la quantité des proportions susmentionnées dissoutes dans la phase de substance dure étant d'au moins 0,01 % en masse,
c) au-dessous de ladite deuxième couche étant disposée une zone de transition d'une épaisseur comprise entre 2 et 100 µm dans laquelle la composition change graduellement de manière à avoir une composition homogène à l'intérieur du noyau du corps en métal dur ou en cermet.

2. Corps en métal dur ou en cermet selon la revendication 1, **caractérisé par le fait que** ladite première couche selon a) présente jusqu'à 2 % en masse de carbures ou de carbonitrures de l'un des métaux V, Nb, Ta et/ou Cr.

3. Corps en métal dur ou en cermet selon la revendication 1 ou 2, **caractérisé par le fait que** ladite première couche selon a) comprend
entre 4 et 15 % en masse ou entre 7 et 22 % en volume de métal (métaux) liant(s),
entre 80 et 96 % en masse ou entre 66 et 93 % en volume de WC et
entre 0 et 5 % en masse ou entre 0 et 12 % en volume de TiCN et/ou de TiN,
les quantités totales de métaux liants, WC et TiCN et/ou TiN donnant 100 % en masse ou bien 100 % en volume.

4. Corps en métal dur ou en cermet selon l'une quelconque des revendications 1 à 3, **caractérisé par le fait que** ladite deuxième couche selon b) comprend
entre 3 et 15 % en masse ou entre 2 et 15 % en volume de métal (métaux) liant(s),
entre 0 et 50 % en masse ou entre 0 et 30 % en volume de WC et
entre 35 et 98 % en masse ou entre 55 et 98 % en volume de TiCN et/ou de TiN,
les quantités totales de métal liant, WC et TiCN et/ou TiN donnant 100 % en masse ou 100 % en volume.

5. Corps en métal dur ou en cermet selon l'une quelconque des revendications 1 à 4, **caractérisé par le fait que** la teneur en azote dans la deuxième couche selon b) est comprise entre 8 et 22 % en masse lorsque des nitrures liés présents dans cette couche se présentent exclusivement en tant que nitrure de métal et que la teneur en azote diminue proportionnellement au fur et à mesure de la proportion à laquelle des atomes d'azote sont remplacés en carbonitrures de métal.

6. Corps en métal dur ou en cermet selon l'une quelconque des revendications 1 à 5, **caractérisé par le fait qu'**une surface au moins présente un revêtement à une ou plusieurs couche(s), se composant de carbures, nitrures, carbonitrures ou oxynitrures des éléments des groupes IVa à VIa de la classification périodique des éléments, d'Al₂O₃, de ZrO₂, d'HfO₂,d'AION ou de carbone, de préférence de diamant ou de Mo ou de sulfures de W.
